# DEMANDE DE BREVET EUROPEEN

(11) **EP 0 885 975 A1**
(43) Date de publication de la demande: **23.12.1998**
(21) Numéro de dépôt: 97401363.3
(22) Date de dépôt: 16.06.1997
(51) Int. Cl.: C21D 9/58

(54) **Procédé de traitement thermique en continu d'un fil ou ruban métallique**

(71) Demandeur: M3D Société Anonyme, 74240 Gaillard (FR)
(72) Inventeur: Berce, Tatjana, 1206 Geneve (CH); Ricard, Jean-François, 74160 Neydens (FR); Negaty-Hindi, Guy, 1213 Onex (CH)
(74) Mandataire: Savoye, Jean-Paul

(57) **Abrégé**

Ce procédé de traitement thermique en continu d'un fil ou d'un ruban métallique consiste à faire passer ce fil ou ce ruban dans un bain d'argent ou d'un autre métal en fusion non susceptible de réagir avec le métal ou l'alliage du fil ou du ruban. Ce métal en fusion est chauffé à une température appropriée au traitement requis et la durée de passage dans ce bain est choisie pour permettre d'atteindre une microstructure homogène du fil ou du ruban. Après la phase de chauffage proprement dite, le fil ou ruban métallique peut être maintenu en température dans un four alimenté en gaz neutre.

## Description

La présente invention se rapporte à un procédé de traitement thermique en continu d'un fil ou ruban métallique, selon lequel on fait passer le fil ou ruban à travers des moyens de chauffage à l'abri d'éléments susceptibles de réagir avec le métal du fil ou ruban, pour obtenir une transformation de sa microstructure.

Par traitement thermique, on entend les opérations de recuit des métaux ou alliages comprenant notamment l'austénitisation dans le cas de l'acier au carbone. Pour d'autres métaux ou alliages, le recuit peut servir à changer la microstructure pour améliorer le tréfilage par exemple ou pour recristalliser la microstructure après le tréfilage. D'autres opérations de recuit complet de l'acier peuvent servir à dissoudre les carbures en vue de lui conférer une meilleure résistance mécanique.

On a déjà proposé dans le EP-A1-0 329 611 un procédé de revêtement en continu d'un substrat filiforme d'acier que l'on préchauffe dans une atmosphère neutre, puis que l'on fait passer dans un bain de cuivre ou d'alliage de cuivre pour le revêtir. Compte tenu de la température de fusion du cuivre, le fil d'acier est amené à sa température d'austénitisation, de sorte que le fil ainsi revêtu et refroidi de manière contrôlée en fonction de la courbe TTT bien connue, permet de transformer l'austénite en perlite afin de conserver au fil sa malléabilité. Etant donné les conditions nécessaires au revêtement du fil et à l'adhérence du cuivre ou de l'alliage de cuivre, le fil est préchauffé jusqu'à une température relativement proche de celle de fusion du métal de revêtement. Ce préchauffage est réalisé par induction dans une atmosphère neutre.

L'inconvénient de ce procédé de préchauffage réside dans le fait qu'il est très difficile, par ce moyen, de déterminer avec précision le temps de préchauffage et la température du fil ainsi chauffé. Or l'austénitisation est fonction de la température ainsi que de la durée pendant laquelle l'acier a été porté et maintenu à cette température. En outre, le chauffage dans un four est relativement lent, de sorte que si l'on désire disposer d'un procédé travaillant à une vitesse industrielle économiquement rentable, par exemple 30 m/min qui est une vitesse usuelle, il faut utiliser un four très long pour monter en température et maintenir le fil à la température désirée durant plusieurs secondes encore.

Les inventeurs de la présente invention ont découvert qu'il était possible de résoudre à la fois le problème du contrôle du temps de chauffage, ainsi que celui de la stabilité et du contrôle de la température, grâce au présent procédé.

A cet effet, le procédé de traitement thermique en continu d'un fil ou ruban métallique susmentionné, selon la présente invention, est caractérisé en ce que lesdits moyens de chauffage pour amener ledit substrat métallique filiforme à sa température de traitement thermique sont constitués par un bain d'un métal ou alliage en fusion dont la température de fusion est au moins égale à la température dudit traitement thermique et on fixe la durée de séjour dudit substrat dans ledit bain pour que le métal ou alliage de ce bain se soit pratiquement complètement dissout de la surface dudit substrat.

La présente invention a également pour objet une utilisation de ce procéder pour l'austénitisation et le revêtement de substrats filiformes d'acier par du cuivre ou un alliage de cuivre dont la température de fusion est supérieure à la température conventionnelle d'austénitisation de l'acier du substrat.

L'invention a notamment pour objet l'austénitisation de fils ou rubans d'acier en utilisant de préférence de l'argent ou un alliage d'argent en fusion pour réaliser le bain de chauffage du fil d'acier. Il se révèle en effet, que l'argent est l'un des rares métaux ne réagissant pas avec l'acier et dont la température de fusion (960°C) est proche de la température habituelle d'auténitisation (950°C). En outre, l'argent a une excellente conductivité thermique, de sorte qu'il est aussi, de ce point de vue, l'un des meilleurs candidats possibles pour réduire le temps de chauffage.

Comme on pourra également le voir à la lumière de la description qui va suivre, ce même procédé de traitement peut être utilisé pour d'autres traitements thermiques de recuit ou de relâchement de tensions internes, pour d'autres métaux que l'acier au carbone et avec d'autres bains de traitement que l'argent

Les tests réalisés au cours des essais sur de l'acier ont utilisé du fil d'acier de 1,3mm de diamètre, de qualité AISI 1070 dont la composition en poids est la suivante:

| | |
|---|---|
| C: | 0,70-0,75 |
| Mn: | 0,45-0,55 |
| Si: | 0,10-0,25 |

Selon les diagrammes de Orlich (J.), Rose (A.), et Wiest (P.), tirés de: Atlas zur Wärmebehandlung der Stähle, Vol. 3, 1973, Verlag Stahleisen m.b.H., il ressort que durant le chauffage en continu, la vitesse de chauffage est de première importance parce qu'elle détermine la température d'austénitisation à laquelle on obtient une microstructure homogène. Il ressort que plus la vitesse de chauffage est élevée, plus la température de chauffage doit être élevée pour obtenir de l'austénite homogène. Pour un acier à 0,7% de carbone et une vitesse de chauffage de 400°C/s, on obtient une structure homogène sans temps de séjour à la température de chauffage, lorsque la température est de 1000°C ou plus. A des températures inférieures et avec la même vitesse de chauffage, un séjour à température isotherme est nécessaire afin d'obtenir la transformation de l'austénite non-homogène en austénite homogène. Le séjour de l'acier à des températures élevées, durant un temps trop long, génère une croissance des grains d'austénite.

Le tableau I ci-dessous indique la dimension de grains d'austénite en fonction de la température de chauffage et du temps pendant lequel le fil reste dans le bain d'argent. La température du fil à été mesurée à l'aide d'un thermocouple et enregistrée en fonction du temps. Après la période de chauffage, le fil est immédiatement trempé dans un bain de plomb fondu pour sa transformation isotherme à 650°C, afin de déterminer la dimension des grains d'austénite.

**Tableau I**

| Echantillon N° | Temp. bain Ag (0°C) | Temps de maintien en température (s) | Dimension de grain (µm) |
|---|---|---|---|
| 1 | 1100 | 5,2 | 34,6 |
| 2 | 1050 | 4,0 | 24,0 |
| 3 | 1050 | 5,6 | 32.8 |
| 4 | 1000 | 4,2 | 22,4 |
| 5 | 1000 | 4,5 | 30,8 |
| 6 | 1000 | 7,6 | 33,8 |
| 7 | 980 | 4,9 | 21,8 |
| 8 | 980 | 7,0 | 22,2 |

Il ressort de ce tableau I que pour un temps de maintien en température donné, une augmentation de la température d'austénitisation provoque une croissance de la taille des grains. Pour un temps de séjour de 5 secondes et un ΔT (Ex.1-Ex.7) de 120°C, l'augmentation de la taille de grain est ≈59%. De même, à une température d'austénitisation donnée, un temps de séjour plus long engendre aussi une augmentation de la taille de grain. Pour T=1000°C, Δt (Ex.6-Ex.4) de 3,4s, la taille de grain augmente de ≈51%. A 980°C, ce phénomène n'est pas aussi important du fait que la croissance de grain prend plus de temps.

L'observation de la microstructure des fils transformés de manière isotherme a montré l'influence du temps de séjour à chaque température d'austénitisation. A chacune d'elle, il existe un temps minimum après lequel la microstructure devient plus homogène. A des temps inférieurs à celui-ci, on observe une quantité plus grande de petites colonies de perlite probablement non résolue.

En se basant sur les deux critères que sont la plus faible taille de grain (conduisant à une meilleure étirabilité) et l'homogénéité de la microstructure, on peut en conclure que les temps de maintien en température, en plus du temps de chauffage, sont les suivants:

| | |
|---|---|
| 1100°C | ≈2,9s |
| 1050°C | ≈4,3s |
| 1000°C | ≈6,6s |
| 980°C | ≈11,2s |

Dans le tableau II qui suit, on reprend les mêmes températures du bain d'argent fondu, assorties de différents temps de maintien en température qui s'ajoutent au temps de montée en température du fil qui est de l'ordre de 2 secondes, et on donne le taux de réduction de la section du fil après un test de traction.

**Tableau II**

| Echantillon N° | Température d'austénitisation (°C) | Temps de maintien en température (s) | Réduction de section (%) |
|---|---|---|---|
| 1 | 1100 | 2,1 | 43,6 |
| 2 | | 2,9 | 43,6 |
| 3 | | 4,9 | 46,4 |
| 4 | 1050 | 2,2 | 51,9 |
| 5 | | 4,3 | 51,9 |
| 6 | | 7,0 | 49,2 |
| 7 | 1000 | 4,0 | 54,5 |
| 8 | | 3,6 | 54,5 |
| 9 | | 9,8 | 51,9 |
| 10 | 980 | 1,8 | 57,1 |
| 11 | | 4,7 | 57,1 |
| 12 | | 7,2 | 54,5 |
| 13 | | 10,0 | 57,1 |

On peut constater que dans la majorité des cas, à une température donnée, le taux de réduction de section diminue fortement en fonction de l'augmentation du temps de maintien en température. Il se confirme que ce taux de réduction de section est essentiellement fonction de la dimension des grains d'austénite, elle-même dépendante du temps de maintien en température et de la température.

En se basant essentiellement sur les observations de la microstructure et du taux de réduction de la section du fil, on peut sélectionner les paramètres suivants pour l'austénitisation du fil d'acier susmentionné:
- bain d'austénitisation: argent en fusion
- temps de chauffage du fil: 2s
- température d'austénitisation:1050°C ou un peu moins
- temps de maintien en température: 4,1-4,3s

Les exemples qui précèdent ont tous été réalisés de façon non continue sur des échantillons de longueur déterminée, dans le but de définir les paramètres nécessaires à la mise en oeuvre du procédé selon l'invention. Il est bien entendu cependant, que l'une des applications particulièrement intéressante de ce procédé est son utilisation dans un processus continu, sur un fil ou ruban d'acier sans fin défilant en continu. Nous allons expliquer maintenant, à l'aide du dessin schématique annexé, comment on peut, à titre d'exemple, mettre en oeuvre le procédé objet de la présente invention de façon continue.

Il y a lieu de relever que le temps de passage du fil ou ruban dans le bain de métal en fusion est appelé à varier suivant l'état de surface de ce fil au moment du traitement. Si ce fil à été préalablement nettoyé en vue de le débarrasser de ses oxydes, il est nécessaire d'augmenter ce temps de passage pour permettre à l'argent de se redissoudre afin qu'il ressorte pratiquement sans argent. Par contre, si le fil est oxydé, l'argent n'adhère pas et il n'y a pas besoin d'allonger le temps de passage dans le bain au-delà du temps de montée en température.
La figure 1 est une vue en coupe du dispositif de chauffage du fil d'acier dans le métal liquide;
La figure 2 est une vue partielle en coupe de la figure 1 où la sortie du dispositif de chauffage est associée à un four;
La figure 3 est une vue en coupe transversale selon la ligne III-III de la figure 1.

La figure 1 illustre le dispositif utilisé pour la mise en oeuvre en continu du procédé objet de la présente invention. Le creuset cylindrique est formé d'un tube de graphite 1 dont les deux extrémités sont fixées à des bouchons en graphite 2, 3 fermant respectivement l'entrée et la sortie du creuset. Chaque bouchon de graphite 2, 3 est traversé par un conduit d'entrée 4, respectivement de sortie 5, parallèles à l'axe de révolution du cylindre 1, mais situés à un niveau plus élevé. Chaque bouchon 2, 3 est logé dans un couvercle en matériau réfractaire 6, respectivement 7, tous deux traversés par les conduits 4, respectivement 5. Ces couvercles 6, 7 servent aussi au montage d'un second tube 8 en alumine, entourant le tube de graphite 1 de manière concentrique en ménageant un espace 9 entre eux. Le niveau des conduits d'entrée et de sortie 4, 5 définit le niveau de l'argent liquide 10 à l'intérieur du creuset 1.

Trois ouvertures 11, 12, 13, sont ménagées le long de la partie supérieure des tubes 1 et 8, l'une 11 située vers l'entrée 4 du creuset 1, la deuxième 12 au centre et la troisième 13 vers le conduit de sortie 5. Un piston, formé d'une tige de graphite 14 logée dans un tube d'alumine 15 est monté dans chaque ouverture 11, 12 et 13. L'extrémité de la tige de graphite a une section en forme de V inversé, dont la ligne formée par la jonction des deux branches du V est parallèle à l'axe longitudinal des tubes 1 et 8. Ces pistons servent à maintenir le fil d'acier à austénitiser au-dessous du niveau de l'argent en fusion 10.

La figure 2 illustre une variante de mise en oeuvre du procédé destinée à empêcher tout revêtement du fil d'acier austénitisé par de l'argent du bain de chauffage 10. A cet effet, un tube d'essuyage 16, dont le diamètre interne est de quelques centièmes de millimètres plus grand que celui du fil d'acier à austénitiser, est logé dans le conduit de sortie 5 traversant le bouchon de graphite 3 et le couvercle d'alumine 7.

Dans une autre variante encore, le creuset 1 peut être utilisé pour le chauffage du fil d'acier à sa température d'austénitisation, le maintien du fil à cette température étant obtenu dans un four 17, alimenté en gaz neutre, par exemple de l'argon, communiquant avec la sortie du creuset 1 par un tube de quartz 18. Cette variante n'est pas obligatoirement associée au tube d'essuyage 16, notamment si on augmente le temps de séjour ou dans le cas d'un fil oxydé. De même, ce tube d'essuyage n'est pas obligatoirement lié à l'utilisation d'un four 17. Il est à noter que le tube d'essuyage 16 a surtout une utilité dans les conditions de laboratoire dans lesquelles se sont déroulés les essais. Il a pour but d'empêcher que de l'argent plus ou moins solidilié ne soit entraîné par le fil, entre la sortie du bain 10 d'argent en fusion et la sortie du creuset 1. On pourrait cependant remédier à cet inconvénient en modifiant le creuset et/ou en modifiant les conditions de chauffage. Au lieu de chauffer tout le creuset par induction, comme on l'a fait dans le prototype de laboratoire, on pourrait chauffer une certaine portion du creuset, adjacente à l'extrémité de sortie 3, à l'aide d'un four électrique, susceptible de donner des conditions de chauffage plus homogènes, réduisant ainsi le risque de solidification de l'argent à la surface du fil.

Dans les exemples réalisés à l'aide du dispositif que l'on vient de décrire, la vitesse du fil est de 4m/min., le diamètre du creuset est de 28 mm, sa longueur de 420 mm, la hauteur du bain d'argent en fusion de 20 mm et la distance entre les ouvertures 11 et 13 étant de 265 mm pour un creuset de 420 mm de long. Le creuset 1 est chauffé par un chauffage haute-fréquence, puissance 25 kW, 300 kHz.

Les exemples qui vont suivre sont représentatifs des résultats obtenus en continu à l'aide du procédé selon l'invention, mis en oeuvre avec l'équipement de laboratoire décrit ci-dessus.

### Exemple 14

On a fait défiler un fil d'acier, nettoyé au préalable, de la composition susmentionnée de 1,32 mm de diamètre dans le creuset 1 à la vitesse de 3,37 m/min. La température du bouchon d'entrée est de 993°C, celle de l'argent dans la zone d'entrée est de 989°C, au milieu, de 986°C, dans la zone de sortie de 1060°C et celle du bouchon de sortie 3, de 1066°C. Le conduit de sortie 5 est muni du tube d'essuyage 16. Dans cet exemple, on n'a pas utilisé de four 17 à la sortie du bain d'argent, c'est-à-dire que tout le processus d'austénitisation s'est déroulé dans l'argent en fusion. La température, 1 cm après la sortie du creuset est de 994°C et à 20 cm, de 758°C. La vitesse de refroidissement dans l'air est de 66,3°C/s.

La microstructure de cet échantillon est homogène malgré le fait que la température au centre du creuset est basse (986°C). Cette basse température est probablement compensée par une température plus élevée dans la zone de sortie et dans le conduit de sortie 5 (1060-1066°C).

La dureté mesurée de 374 Hv est accrue du fait que la vitesse de refroidissement à l'air augmente la teneur en bainite. La résistance à la traction est de 1188 MPa et la limite élastique est de 741 MPa. L'allongement à la rupture est de 8,3% et le taux de réduction de section est de 49,2%. On n'a pas relevé de dépôt d'argent sur le fil.

### Exemple 15

La vitesse de défilement du même fil, nettoyé au préalable, est de 12 m/min, son temps d'austénétisation est de 5,7s, soit 2,1s dans le creuset 1 et le reste du temps dans le conduit de sortie 5, dans le conduit 18 reliant la sortie du creuset au four 17 et dans ce dernier. Les températures dans le conduit d'entrée, dans la zone d'entrée, au centre du creuset, dans la zone de sortie et dans le conduit de sortie sont respectivement de 1070, 1000, 971, 1056 et 1056°C. La température du four 17 est fixée à 1050°C. L'augmentation de la vitesse de défilement du fil, passant de 3,37 m/min dans l'exemple 14 à 12 m/min dans celui-ci, engendre une diminution de la température du bain d'argent 10 au centre du creuset. Ceci montre qu'il est alors nécessaire d'augmenter le volume d'argent afin de maintenir sa température au-dessus du point de solidification. On a constaté qu'à 10 m/min, la température du bain peut baisser de 100°C en quelques secondes.

Les photos de la microstructure de cet échantillon ont montré de gros grains de perlite mais des grains d'austénite plus petits. Il est possible que la microstructure désirée ne soit pas complètement obtenue du fait que le temps total (temps de chauffage et temps de maintien en température) est inférieur au temps de 6,1-6,3 s défini lors des tests non continus mentionnés précédemment. La dureté est de 375 Hv. La résistance à la traction est de 1122 MPa et la limite élastique est de 685 MPa. L'allongement à la rupture est de 9,4% et le taux de réduction de section est de 60,3%. On a constaté sur cet échantillon un léger dépôt d'argent dû à la diminution du temps de séjour dans le bain d'argent consécutif à l'augmentation de la vitesse de défilement et à la température du bain.

### Exemple 16

La vitesse de défilement du fil est de 10,90 m/min, de sorte que le temps de chauffage et de maintien en température total est de 6,2 s. Une partie du temps de maintien en température est obtenu dans un four. Les températures du bouchon d'entrée 2, de la zone d'entrée, du centre du creuset, de la zone de sortie et du bouchon de sortie 3, sont respectivement de 1076, 1059, 1019, 1056 et 1056°C. La température de refroidissement à 1 cm et à 20 cm de la sortie du four dont la température est de 1050°C sont respectivement de 961 et 894°C. La vitesse de refroidissement est de 56,3°C/s.

L'échantillon présente une microstructure homogène avec une perlite fine, peu de fine ferrite proeutectoïde autour des limites des grains d'austénite et probablement un peu de bainite supérieure. Le temps de séjour à 1050°C dans le four 17 s'est révélé suffisant pour garantir une dissolution complète de la cémentite et l'homogénéisation de la structure.

La dureté de l'échantillon est de 373 Hv, sa résistance à la traction est de 1118 MPa et la limite élastique de 661 MPa. Le taux d'allongement à la rupture est de 9,1% et le taux de réduction de la section est de 57,4%. Cet échantillon ne présente pratiquement pas de dépôt d'argent.

Bien entendu, comme l'homme du métier le sait, les paramètres relatifs au temps de chauffage et à celui de maintien en température sont appelés à changer en fonction de la composition de l'acier, notamment en fonction de sa teneur en carbone et de la section du fil ou du ruban. En ce qui concerne la vitesse de défilement, il s'agit d'une vitesse adoptée pour la réalisation d'une ligne prototype, qui est par conséquent appelée à augmenter lors de l'industrialisation du procédé, pour atteindre une vitesse comparable à celle des procédés de l'état de l'art, voire supérieure.

L'étape de patentage du fil après la phase d'austénitisation ne fait pas partie de la présente invention. Pour les essais réalisés par trempage des échantillons dans le bain d'argent, le patentage avec refroidissement contrôlé et maintien du fil à une température de 560°C à 650°C pendant un temps fonction de sa composition et de sa teneur en carbone, a été réalisé par passage du fil dans un bain de plomb en fusion. Dans les essais en continu, le refroidissement a été fait à l'air.

Quant aux critères de taux de réduction de la section du fil par étirage, on peut constater qu'avec les paramètres sélectionnés mentionnés ci-dessus, on peut obtenir un taux de réduction de l'ordre de 52% qui est tout à fait conforme aux exigences industrielles.

Avantageusement, le procédé d'austénitisation peut être utilisé dans le cadre du procédé de revêtement en continu d'un substrat filiforme d'acier, pour effectuer le préchauffage de ce substrat et simultanément l'austénitiser, puis l'amener à la température nécessaire au revêtement du substrat, tel que décrit dans le EP-A1-0 329 611. Dans ce cas, il y aurait évidemment lieu de tenir compte du temps de passage du fil dans le cuivre ou le laiton en fusion pour la durée d'austénitisation.

Outre la rapidité du chauffage obtenu par le procédé selon l'invention, qui permet de réduire la place prise par l'ensemble de l'installation nécessaire au préchauffage et au revêtement, le procédé de chauffage permet également de mieux contrôler la température de chauffage et de maintenir le fil à l'abri de l'air. Etant donné que l'on gagne une opération en combinant le procédé selon l'invention avec celui décrit dans le EP-A1-0 329 611, puisque la chaleur communiquée au fil ou ruban pour l'austénitiser est ensuite utilisé pour le préchauffage de ce fil ou ruban en vue de l'opération de revêtement selon ce EP-A1-0 329 611, on gagne du temps, de l'énergie et de la place.

Comme ceci a été précisé précédemment, d'autres traitements de recuit que l'austénitisation, d'autres métaux que l'acier au carbone et d'autres bains de traitement que l'argent en fusion peuvent être envisagés dans le cadre de la présente invention. Quelques exemples vont être donnés ci-après pour illustrer d'autres applications de cette invention.

### Exemple 17

Ce traitement de recuit est appliqué à un fil de 0,5mm de diamètre en acier inoxydable austénitique pour lui conférer une résistance à la corrosion et un adoucissement maximum en le trempant dans un bain d'argent dont la température était de l'ordre de 1050 à 1120°C et la durée de traitement entre 30 et 60s. La vitesse était de 0,4 à 0,6m/min.

### Exemple 18

On a appliqué le même traitement que dans l'exemple précédent sur un tube d'acier inoxydable austénitique 3041 étiré à froid présentant un diamètre extérieur de 1,1mm et une épaisseur de paroi de 0,2mm dans un bain d'argent dont la température était de l'ordre de 1030 à 1110°C et la durée d'immersion de 10 à 20s. La vitesse était de l'ordre de 0,4 à 0,5m/min.

### Exemple 19

Un fil de molybdène de 0,25mm étiré à froid a été recuit à 1200°C dans un bain de cuivre pour le recristalliser afin de le rendre ductile. La durée de traitement était d'environ 4 minutes. Le recuit a été fait en montant la température du fil dans le bain de cuivre et en le maintenant ensuite en température, après redissolution du cuivre, dans un four. La vitesse était de 0,2m/min.

### Exemple 20

Un ruban de molybdène de 5mmx0,25mm a été recuit pour supprimer les tensions internes (sans recristallisation) dans un bain d'argent et ensuite dans un four dont la température est maintenue à 990°C. La durée totale du traitement était de 3min. La vitesse du ruban était de l'ordre de 0,3m/min.

### Exemple 21

Un fil de 0,5mm de diamètre en alliage de nickel vendu sous la dénomination commerciale Inconel 600 a été entièrement recuit dans un bain d'argent à environ 1050°C. Le temps de recuit se situait entre 1 et 2min. La vitesse était de l'ordre de 0.2 à 0,3m/min. Le même fil a été traité en vue de supprimer les tensions internes dans un bain d'argent à 1010°C. La durée de traitement était d'environ 0,6s. La vitesse du fil était de 2m/min.

### Exemple 22

Un fil de 1mm de diamètre en alliage à base de cobalt, le Hayness X 750 étiré à froid a été soumis à un traitement de dissolution dans un bain d'argent à 1175°C pendant 12s. La vitesse du fil était de l'ordre de 2m/min.

En variante, on pourrait aussi envisager, suivant les cas, et pour éviter une réaction entre le métal ou l'alliage du substrat et le bain de métal ou d'alliage, de protéger le substrat en l'oxydant par exemple.

## Revendications

1. Procédé de traitement thermique en continu d'un substrat métallique filiforme, selon lequel on fait passer ledit substrat à travers des moyens de chauffage à l'abri d'éléments susceptibles de réagir avec le métal ou l'alliage du substrat, pour obtenir une transformation de sa microstructure, caractérisé en ce que lesdits moyens de chauffage pour amener ledit substrat métallique filiforme à sa température de traitement thermique sont constitués par un bain d'un métal ou alliage en fusion dont la température de fusion est au moins égale à la température dudit traitement thermique et on fixe la durée de séjour dudit substrat dans ledit bain pour que le métal ou alliage de ce bain se soit pratiquement complètement dissout de la surface dudit substrat.

2. Procédé selon la revendication 1, caractérisé en ce que l'on choisit ledit métal ou alliage dudit bain parmi les métaux ou alliages ne réagissant pas avec ledit métal ou alliage dudit substrat à ladite température de traitement.

3. Procédé selon l'une des revendications 1 et 2, caractérisé en ce que ledit fil ou ruban est en acier et que l'on chauffe ce fil ou ruban dans ledit bain jusqu'à sa température d'austénitisation et on le maintient ensuite à cette température pendant la durée d'austénitisation de ce fil ou ruban.

4. Procédé selon la revendication 3, caractérisé en ce qu'après le chauffage dudit fil ou ruban à sa température d'austénitisation, on le maintient à cette température en le faisant passer dans un four alimenté en gaz neutre, chauffé environ à ladite température d'austénitisation.

5. Procédé selon l'une revendications précédentes, caractérisé en ce que ledit traitement thermique est une opération de recuit complet sur de l'acier.

6. Procédé selon l'une des revendications 1 à 6, caractérisé en ce que ledit traitement thermique est un recuit appliqué à de l'acier inoxydable austénitique en vue d'augmenter sa résistance à la corrosion et de l'adoucir.

7. Procédé selon l'une des revendications précédentes, caractérisé en ce que le métal en fusion est du cuivre.

8. Procédé selon l'une des revendications précédentes, caractérisé en ce que ledit métal est de l'argent.

9. Procédé selon la revendication 1, caractérisé en ce que ledit traitement thermique est une opération de recuit effectuée sur l'un des métaux suivants: Ni, Fe, Co, Mo, W, Ta, ou alliage de ceux-ci.

10. Utilisation du procédé de traitement thermique selon l'une des revendications 1 à 8 pour austénitiser et revêtir en continu un substrat filiforme d'acier par du cuivre ou un alliage de cuivre ayant une température de fusion supérieure à la température d'austénitisation de l'acier, par immersion dudit substrat dans un bain de cuivre ou dudit alliage de cuivre en fusion selon lequel,
on préchauffe le substrat d'acier à une température inférieure à celle dudit bain,
on maintient la température de préchauffage de ce substrat jusqu'à son entrée dans ledit bain de métal ou d'alliage de revêtement,
on fait passer ce substrat d'acier à travers ce bain de métal ou d'alliage de revêtement pour monter la température dudit substrat au moins à sa température d'austénitisation, le temps d'immersion étant de l'ordre de 0,01 seconde et la tension exercée sur le substrat étant de 15 MPa ou moins,
on maintient ledit substrat d'acier revêtu à une température élevée pendant un temps suffisant pour produire une structure ferrite-perlite à grains fins de l'acier dudit substrat et
on refroidit le substrat d'acier revêtu, caractérisé en ce que
on préchauffe ledit substrat d'acier en le faisant passer dans un bain d'un métal ou alliage en fusion choisi parmi les métaux ou alliages dont la température de fusion est au moins égale à la température d'austénitisation et ne réagissant pas avec l'acier dudit substrat, on fixe la durée de séjour dudit substrat dans ledit bain pour que le métal ou alliage de ce bain se soit pratiquement complètement dissout de la surface dudit substrat,
on abaisse la température dudit substrat pour l'amener juste au-dessous de celle de fusion dudit métal ou alliage de revêtement avant de le faire passer dans ce métal ou alliage de revêtement en fusion.

11. Utilisation selon la revendication 11, caractérisé en ce que l'on retréfile ledit substrat filiforme revêtu sans autre traitement thermique, ce retréfilage produisant une réduction de section de 0-95%.
